# NOUVEAU FASCICULE DE BREVET EUROPEEN

(11) **EP 3 080 318 B2**
(45) Date de publication et mention de la décision concernant l'opposition: **13.09.2023**
(45) Mention de la délivrance du brevet: 24.10.2018
(21) Numéro de dépôt: 14828176.9
(22) Date de dépôt: 11.12.2014
(51) Int. Cl.: C22C 21/12, C22C 21/14, C22C 21/16, C22C 21/18, C22C 1/02, C22F 1/04, C22F 1/057, B22D 11/00, B22D 11/04, B22D 11/041, B22D 11/059, B22D 11/119, B22D 21/00, B22D 43/00

(54) **PROCEDE DE FABRICATION DE PRODUITS EN ALLIAGE D'ALUMINIUM - CUIVRE - LITHIUM A PROPRIETES EN FATIGUE AMELIOREES ET DISTRIBUTEUER POUR CE PROCEDE**
VERFAHREN ZUR HERSTELLUNG VON PRODUKTEN AUS EINER ALUMINIUM-KUPFER-LITHIUM-LEGIERUNG MIT VERBESSERTEN ERMÜDUNGSEIGENSCHAFTEN UND VERTEILER FÜR DIESES VERFAHREN
METHOD FOR MANUFACTURING PRODUCTS MADE OF ALUMINIUM-COPPER-LITHIUM ALLOY WITH IMPROVED FATIGUE PROPERTIES AND DISTRIBUTOR FOR THIS METHOD

(30) Priorité: 13.12.2013 FR 1302932
(43) Date de publication de la demande: 19.10.2016
(73) Titulaire: Constellium Issoire, 63500 Issoire (FR)
(72) Inventeur: DANIELOU, Armelle, 73360 Les Echelles (FR); BLAIS, Soizic, F-38960 Saint Etienne De Crossey (FR); JARRY, Philippe, F-38000 Grenoble (FR); RIBAUD, Olivier, F-38140 Renage (FR); VALENTIN, Bernard, F-38500 Voiron (FR)
(74) Mandataire: Constellium - Propriété Industrielle
(86) Numéro de dépôt international: PCT/FR2014/000273
(87) Numéro de publication internationale: WO 2015/086922

(56) Documents cités:
- EP-A1- 1 504 834
- FR-A1- 2 757 422
- US-A- 5 207 974
- US-A- 5 383 986
- US-A- 5 415 220
- US-A1- 2007 215 310
- US-A1- 2009 142 222
- US-A1- 2012 152 415
- US-A2- 2011 209 801
- US-B1- 6 270 717

## Description

### Domaine de l'invention

L'invention concerne un distributeur destiné à la coulée semi-continue des plaques en alliage d'aluminium et un procédé de fabrication de produits corroyés alliages aluminium - cuivre - lithium, destinés notamment à la construction aéronautique et aérospatiale.

### Etat de la technique

Des produits laminés en alliage d'aluminium sont développés pour produire des éléments structuraux destinés notamment à l'industrie aéronautique et à l'industrie aérospatiale.

Les alliages aluminium - cuivre - lithium sont particulièrement prometteurs pour fabriquer ce type de produit. Les spécifications imposées par l'industrie aéronautique pour la tenue en fatigue sont élevées. Pour les produits épais elles sont particulièrement difficiles à atteindre. En effet compte tenu des épaisseurs possibles des plaques coulées, la réduction d'épaisseur par déformation à chaud est assez faible et par conséquent les sites liés à la coulée sur lesquels s'initient les fissures de fatigue ne voient pas leur taille réduite au cours de la déformation à chaud.

Le lithium étant particulièrement oxydable, la coulée des alliages aluminium-cuivre-lithium génère d'une manière générale des sites d'initiation de fissure en fatigue plus nombreux que pour les alliages de type 2XXX sans lithium ou 7XXX. Ainsi les solutions habituellement trouvées pour l'obtention de produits laminés épais en alliages de type 2XXX sans lithium ou 7XXX ne permettent pas d'obtenir des propriétés en fatigue suffisantes pour les alliages aluminium - cuivre - lithium.

Des produits épais en alliage Al-Cu-Li sont notamment décrits dans les demandes US2005/0006008 et US2009/0159159.

Dans la demande WO2012/ll0717, il est proposé pour améliorer les propriétés, notamment en fatigue, des alliages d'aluminium contenant en particulier au moins 0,1 % de Mg et/ou 0,1 % de Li de réaliser lors de la coulée un traitement ultrason. Cependant ce type de traitement reste difficile à effectuer pour les quantités nécessaires à la fabrication de tôles épaisses.

Dans la demande US5383986, il est proposé pour améliorer les propriétés mécaniques d'un alliage Al-Cu-Li de réaliser après mise en solution trempe du produit, une traction comprise entre 1 et 20% suivie d'un revenu.

Dans la demande US2009/0142222, il est proposé pour obtenir un excellent compromis de propriétés, en particulier la fatigue, d'utiliser un alliage extrudé consistant essentiellement en 3.4-4.2 pds% Cu; 0.9-1.4 pds% Li; 0.3-0.7 pds% Ag; 0.1-0.6 pds% Mg; 0.2-0.8 pds% Zn; 0.1-0.6 pds% Mn et 0.01-0.06 pds % d'au moins un élément influant sur la taille de grain ; le reste consistant en l'aluminium et d'éventuelles impuretés.

US5207974 divulgue un distributeur cloisonné pour distribuer du métal fondu à partir d'une busette pour former un lingot.

Il existe un besoin pour des produits épais en alliage aluminium - cuivre - lithium présentant des propriétés améliorées par rapport à celles des produits connus, en particulier en termes de propriétés en fatigue tout en ayant des propriétés de ténacité et des propriétés de résistance mécanique statique avantageuses. Par ailleurs il existe un besoin pour un procédé simple et économique d'obtention de ces produits.

### Objet de l'invention

Un premier objet de l'invention est un distributeur destiné à la coulée semi-continue de plaques en alliage d'aluminium selon la revendication 1.

Un autre objet de l'invention est un procédé de fabrication d'un produit en alliage d'aluminium selon la revendication 6.

### Description des figures

La Figure 1 est le schéma des éprouvettes utilisées pour les essais en fatigue lisse (Fig 1a) et en fatigue à trou (Fig 1b). Les dimensions sont données en mm.
La Figure 2 est un schéma général du dispositif de solidification utilisé dans un mode de réalisation de l'invention.
La Figure 3 est un schéma général du distributeur utilisé dans le procédé selon l'invention.
La Figure 4 présente des représentations du fond et des parties latérales et longitudinales de la paroi du distributeur selon un mode de réalisation de l'invention.
La Figure 5 montre la relation entre la performance en fatigue lisse et la teneur en hydrogène du bain de métal liquide lors de la solidification (Fig 5a) ou la teneur en oxygène mesurée au-dessus de la surface liquide lors de la solidification (Fig. 5b).
La Figure 6 montre les courbes de Wöhler obtenues avec les essais 3, 7 et 8 dans la direction L-T (Figure 6a) et T-L (figure 6b).

### Description de l'invention

Sauf mention contraire, toutes les indications concernant la composition chimique des alliages sont exprimées comme un pourcentage en poids basé sur le poids total de l'alliage. L'expression 1,4 Cu signifie que la teneur en cuivre exprimée en % en poids est multipliée par 1,4. La désignation des alliages se fait en conformité avec les règlements de The Aluminium Association, connus de l'homme du métier. Sauf mention contraire les définitions des états métallurgiques indiquées dans la norme européenne EN 515 s'appliquent.

Les caractéristiques mécaniques statiques en traction, en d'autres termes la résistance à la rupture Rₘ, la limite d'élasticité conventionnelle à 0,2% d'allongement R_{p0,2}, et l'allongement à la rupture A%, sont déterminés par un essai de traction selon la norme NF EN ISO 6892-1, le prélèvement et le sens de l'essai étant définis par la norme EN 485-1. Les propriétés en fatigue sur éprouvettes lisses sont mesurées à l'air ambiant à une contrainte d'amplitude maximale de 242 MPa, une fréquence de 50 Hz, un rapport de contrainte R = 0,1, sur des éprouvettes telles que représentées sur la Figure la, prélevées à mi-largeur et à mi-épaisseur des tôles dans la direction TL. Les conditions de test obéissent à la norme ASTM E466. On détermine la moyenne logarithmique des résultats obtenus sur au moins 4 éprouvettes.

Les propriétés en fatigue sur éprouvettes à trou sont mesurées à l'air ambiant pour des niveaux de contrainte variables, à une fréquence de 50 Hz, un rapport de contrainte R = 0,1, sur des éprouvettes telles que représentées sur la Figure 1b, Kt = 2,3, prélevées au centre et à mi-épaisseur des tôles dans la direction L-T et T-L. L'équation de Walker a été utilisée pour déterminer une valeur de contrainte maximale représentative de 50 % de non rupture à 100 000 cycles. Pour ce faire un indice de qualité fatigue (IQF) est calculé pour chaque point de la courbe de Wöhler avec la formule $IQF = {σ}_{max} {\left(\frac{{N}_{0}}{N}\right)}^{1 / n}$ où σₘₐₓ est la contrainte maximale appliquée à un échantillon donné, N est le nombre de cycles jusqu'à la rupture, No est égale à 100 000 et n = -4,5. On rapporte l'IQF correspondant à la médiane, soit 50% rupture pour 100 000 cycles.

Dans le cadre de l'invention, un produit corroyé épais est un produit dont l'épaisseur est au moins 6 mm. De préférence l'épaisseur des produits selon l'invention est au moins 80 mm et de manière préférée au moins 100 mm. Dans un mode de réalisation de l'invention l'épaisseur des produits corroyés est au moins 120 mm ou de préférence 140 mm. L'épaisseur des produits épais selon l'invention est typiquement au plus de 240 mm, généralement au plus de 220 mm et préférentiellement au plus de 180 mm.

Sauf mention contraire, les définitions de la norme EN 12258 s'appliquent. Notamment, une tôle est selon l'invention un produit laminé de section transversale rectangulaire dont l'épaisseur uniforme est au moins de 6 mm et n'excède pas 1/10ème de la largeur.

On appelle ici « élément de structure » ou « élément structural » d'une construction mécanique une pièce mécanique pour laquelle les propriétés mécaniques statiques et/ou dynamiques sont particulièrement importantes pour la performance de la structure, et pour laquelle un calcul de structure est habituellement prescrit ou réalisé. Il s'agit typiquement d'éléments dont la défaillance est susceptible de mettre en danger la sécurité de ladite construction, de ses utilisateurs, de ses usagers ou d'autrui. Pour un avion, ces éléments de structure comprennent notamment les éléments qui composent le fuselage (tels que la peau de fuselage (fuselage skin en anglais), les raidisseurs ou lisses de fuselage (stringers), les cloisons étanches (bulkheads), les cadres de fuselage (circumferential frames), les ailes (tels que la peau de voilure (wing skin), les raidisseurs (stringers ou stiffeners), les nervures (ribs) et longerons (spars)) et l'empennage composé notamment de stabilisateurs horizontaux et verticaux (horizontal or vertical stabilisers), ainsi que les profilés de plancher (floor beams), les rails de sièges (seat tracks) et les portes.

On appelle ici « ensemble de l'installation de coulée » l'ensemble des dispositifs permettant de transformer un métal sous forme quelconque en demi-produit de forme brute en passant par la phase liquide. Une installation de coulée peut comprendre de nombreux dispositifs tels que un ou plusieurs fours nécessaires à la fusion du métal (« four de fusion ») et/ou à son maintien (« four de maintien ») en température et/ou à des opérations de préparation du métal liquide et d'ajustement de la composition (« four d'élaboration »), une ou plusieurs cuves (ou « poches ») destinées à effectuer un traitement d'élimination des impuretés dissoutes et/ou en suspension dans le métal liquide, ce traitement pouvant consister à filtrer le métal liquide sur un média filtrant dans une « poche de filtration » ou à introduire dans le bain un gaz dit « de traitement » pouvant être inerte ou réactif dans une « poche de dégazage », un dispositif de solidification du métal liquide (ou « métier de coulée »), par coulée semi-continue verticale par refroidissement direct dans un puits de coulée, pouvant comprendre des dispositifs tels que un moule (ou « lingotière ») un dispositif d'approvisionnement du métal liquide (ou «busette ») et un système de refroidissement, ces différents fours, cuves et dispositifs de solidification étant reliés entre eux par des dispositifs de transfert ou chenaux appelés « goulottes » dans lesquels le métal liquide peut être transporté.

Les présents inventeurs ont constaté que de manière surprenante on peut obtenir des produits corroyés épais en alliage aluminium cuivre lithium présentant une performance en fatigue améliorée en préparant ces tôles à l'aide du procédé suivant.

Dans une première étape on élabore un bain de métal liquide en alliage comprenant, en % en poids Cu: 2,0 - 6,0; Li : 0,5 - 2,0 ; Mg : 0- 1,0 ; Ag: 0 - 0,7 ; Zn 0 - 1,0 ; et au moins un élément choisi parmi Zr, Mn, Cr, Sc, Hf et Ti, la quantité dudit élément, s'il est choisi, étant de 0,05 à 0,20 % en poids pour Zr, 0,05 à 0,8 % en poids pour Mn, 0,05 à 0,3 % en poids pour Cr et pour Sc, 0,05 à 0,5 % en poids pour Hf et de 0,01 à 0,15 % en poids pour Ti, Si ≤ 0,1 ; Fe ≤ 0,1; autres ≤ 0,05 chacun et ≤ 0,15 au total, reste aluminium.

Un alliage avantageux pour le procédé selon l'invention comprend, en % en poids, Cu : 3,0 - 3,9 ; Li : 0,7 - 1,3 ; Mg : 0,1 - 1,0, au moins un élément choisi parmi Zr, Mn et Ti, la quantité dudit élément, s'il est choisi, étant de 0,06 à 0,15 % en poids pour Zr, 0,05 à 0,8 % en poids pour Mn et de 0,01 à 0,15 % en poids pour Ti; Ag: 0 - 0,7 ; Zn ≤ 0,25 ; Si ≤ 0,08 ; Fe ≤ 0,10 ; autres ≤ 0,05 chacun et ≤ 0,15 au total, reste aluminium.

Avantageusement la teneur en cuivre est au moins de 3,2 % en poids. La teneur en lithium est de préférence comprise entre 0,85 et 1,15 % en poids et de préférence entre 0,90 et 1,10 % en poids. La teneur en magnésium est de préférence comprise entre 0,20 et 0,6 % en poids. L'addition simultanée de manganèse et de zirconium est généralement avantageuse. De façon préférée la teneur en manganèse est comprise entre 0,20 et 0,50 % en poids et la teneur en zirconium est comprise entre 0,06 et 0,14 % en poids. Avantageusement la teneur en argent est comprise entre 0,20 et 0,7 % en poids. Il est avantageux que la teneur en argent soit au moins 0,1 % en poids. Dans un mode de réalisation de l'invention la teneur en argent est au moins 0,20 % en poids. Préférentiellement la teneur en argent est au plus 0,5 % en poids. Dans un mode de réalisation de l'invention la teneur en argent est limitée à 0,3 % en poids. Préférentiellement la teneur en silicium est au plus de 0,05 % en poids et la teneur en fer est au plus de 0,06 % en poids. Avantageusement la teneur en titane est comprise entre 0,01 et 0,08 % en poids. Dans un mode de réalisation de l'invention la teneur en zinc est au plus de 0,15 % en poids.

Un alliage aluminium-cuivre-lithium préféré est l'alliage AA2050.

Ce bain de métal liquide est préparé dans un four de l'installation de coulée. Il est connu, par exemple de US 5,415,220 d'utiliser des sels fondus contenant du lithium tels que des mélanges KCl/LiCl dans le four de fusion pour passiver l'alliage lors de son transfert vers l'installation de coulée. Les présents inventeurs ont cependant obtenu d'excellentes propriétés de fatigue pour des tôles épaisses sans utiliser de sel fondu contenant du lithium dans le four de fusion, mais en maintenant dans ce four une atmosphère pauvre en oxygène et pensent que la présence de sel dans le four de fusion pourrait avoir dans certains cas un effet néfaste sur les propriétés en fatigue des produits corroyés épais. Avantageusement, on n'utilise pas de sel fondu contenant du lithium dans l'ensemble de l'installation de coulée. Dans un mode de réalisation avantageux on n'utilise pas de sel fondu dans l'ensemble de l'installation de coulée. Préférentiellement on maintient dans le ou les fours de l'installation de coulée une teneur en oxygène inférieure à 0,5 % en volume et de préférence inférieure à 0,3 % en volume. Cependant on peut tolérer une teneur en oxygène d'au moins 0,05 % en volume et même d'au moins 0,1 % en volume dans le ou les fours de l'installation de coulée, ce qui est avantageux notamment pour les aspects économiques du procédé. Avantageusement le ou les fours de l'installation de coulée sont des fours à induction. Les présents inventeurs ont constaté que ce type de four est avantageux malgré le brassage généré par le chauffage par induction.

Ce bain de métal liquide est ensuite traité avec dans une poche de dégazage et dans une poche de filtration de façon notamment à ce que sa teneur en hydrogène soit inférieure à 0,4 ml/100g et de préférence inférieure à 0,35 ml/100g. La teneur en hydrogène du métal liquide est mesurée à l'aide d'un appareillage commercial tel que l'appareil commercialisé sous la marque ALSCAN^{™}, connu de l'homme du métier, la sonde étant maintenue sous un balayage d'azote. Avantageusement la teneur en oxygène de l'atmosphère en contact avec le bain de métal liquide dans le four de fusion lors des étapes de dégazage, filtration est inférieure à 0,5 % en volume et de préférence inférieure à 0,3 % en volume. De préférence, la teneur en oxygène de l'atmosphère en contact avec le bain de métal liquide est inférieure est inférieure à 0,5 % en volume et de préférence inférieure à 0,3 % en volume pour l'ensemble de l'installation de coulée. Cependant on peut tolérer une teneur en oxygène d'au moins 0,05 % en volume et même d'au moins 0,1 % en volume pour l'ensemble de l'installation de coulée ce qui est avantageux notamment pour les aspects économiques du procédé.

Le bain de métal liquide est ensuite solidifié sous forme de plaque. Une plaque est un bloc d'aluminium de forme substantiellement parallélépipédique, de longueur L, de largeur W et d'épaisseur T. On contrôle l'atmosphère au-dessus de la surface liquide lors de la solidification. Un exemple de dispositif permettant de contrôler l'atmosphère au-dessus de la surface liquide lors de la solidification est présenté sur la Figure 2.

Dans cet exemple de dispositif approprié, le métal liquide provenant d'une goulotte (63) est introduit dans une busette (4) contrôlée par une quenouille (8) pouvant se déplacer vers le haut et vers le bas (81), dans une lingotière (31) placée sur un faux fond (21). L'alliage d'aluminium est solidifié par refroidissement direct (5). L'alliage d'aluminium (1) a au moins une surface solide (11, 12, 13) et au moins une surface liquide (14, 15). Un ascenseur (2) permet de maintenir le niveau de la surface liquide (14, 15) sensiblement constant. Un distributeur (7) permet la répartition du métal liquide. Un couvercle (62) recouvre la surface liquide. Le couvercle peut comprendre des joints (61) pour assurer une étanchéité avec la table de coulée (32). Le métal liquide dans la goulotte (63) peut être avantageusement protégé par un couvercle (64). Un gaz inerte (9) est introduit dans la chambre (65) définie entre le couvercle et la table de coulée. Le gaz inerte est avantageusement choisi parmi les gaz rares, l'azote et le dioxyde de carbone ou des mélanges de ces gaz. Un gaz inerte préféré est l'argon. La teneur en oxygène est mesurée dans la chambre (65) au-dessus de la surface liquide. Le débit de gaz inerte peut être ajusté pour atteindre la teneur en oxygène désirée. Cependant il est avantageux de maintenir une aspiration suffisante dans le puits de coulée (10) grâce à une pompe (101). En effet les présents inventeurs ont constaté qu'il n'existe pas en général une étanchéité suffisante entre la lingotière (31) et le métal solidifié (5) ce qui conduit à une diffusion de l'atmosphère du puits de coulée (10) vers la chambre (65). Avantageusement l'aspiration de la pompe (101) est telle que la pression dans l'enceinte (10) soit inférieure à la pression dans la chambre (65), ce qui est peut être obtenu de préférence en imposant une vitesse de l'atmosphère au travers des surfaces ouvertes du puits de coulée d'au moins de 2 m/s et de préférence d'au moins de 2,5 m/s. Typiquement la pression dans la chambre (65) est proche de la pression atmosphérique et la pression dans l'enceinte (10) est inférieure à la pression atmosphérique, typiquement 0,95 fois la pression atmosphérique. Dans le cadre du procédé selon l'invention, on maintient dans la chambre (65), grâce aux dispositifs décrits, une teneur en oxygène inférieure à 0,5 % en volume et de préférence inférieure à 0,3 % en volume.

Un exemple de distributeur (7) du procédé selon l'invention est présenté sur les figures 3 et 4. Le distributeur selon l'invention est réalisé en tissu comprenant essentiellement du carbone, il comprend une face inférieure (76), une face supérieure typiquement vide définissant l'orifice par lequel le métal liquide est introduit (71) et paroi de section substantiellement rectangulaire typiquement substantiellement constante et de hauteur h typiquement substantiellement constante, la paroi comprenant deux parties longitudinales parallèles à la largeur W de la plaque (720, 721) et deux parties transversales parallèles à l'épaisseur T de la plaque (730, 731) lesdites parties transversales et longitudinales étant formées d'au moins deux tissus, un premier tissu sensiblement obturant et semi-rigide (77) assurant le maintien de la forme du distributeur pendant la coulée et un second tissu non obturant (78) permettant le passage et la filtration du liquide, lesdits premier et deuxième tissu étant liés l'un à l'autre sans recouvrement ou avec recouvrement et sans interstice les séparant, ledit premier tissu couvrant de façon continue au moins 30 % de la surface desdites parties de paroi (720,721, 730, 731) et étant positionné de manière à ce que la surface liquide soit en contact avec lui sur l'ensemble de la section du distributeur. Les premier et deuxième tissus étant cousus l'un à l'autre sans recouvrement ou avec recouvrement et sans interstice les séparant, c'est-à-dire en contact, le métal liquide ne peut pas traverser le premier tissu et être dévié par le second tissu comme c'est le cas par exemple dans un combo-bag tel que décrit dans la demande WO 99/44719 Fig 2 à 5. Grâce au maintien assuré par le premier tissu, le distributeur est semi-rigide et ne se déforme pas sensiblement lors de la coulée. Dans une réalisation avantageuse le premier tissu a une hauteur, hl, mesurée à partir de la face supérieure sur la circonférence de la paroi (720, 721, 730, 731) telle que h1 ≥ 0,3 h et de préférence h1 ≥ 0,5 h, où h désigne la hauteur totale de la paroi du distributeur.

La surface liquide étant en contact avec ledit premier tissu obturant le métal liquide ne traverse le distributeur que sous la surface liquide dans certaines directions de chaque partie de la paroi. De préférence la hauteur immergée dans le métal liquide de paroi (720, 721, 730, 731) du distributeur (7) couverte par le premier tissu est au moins égale à 20 %, préférentiellement 40 % et de manière préférée 60 % de la hauteur totale de paroi immergée.

La figure 4 représente le fond et les parties de paroi longitudinales. Le fond (76) est couvert par le premier et le second tissu. Avantageusement le premier tissu est au moins situé dans la partie centrale du fond (76) sur une longueur L1 et/ou dans la partie centrale des parties longitudinales (720) et (721) sur l'ensemble de la hauteur h et sur une longueur L2.

La portion de surface couverte par le premier tissu est comprise entre 50 et 80 % pour les parties longitudinales (720) et (721), et entre 40 et 60 % pour les parties latérales (730, 731) et entre 50 et 80 % pour le fond (76).

Il est avantageux que la longueur L1 de premier tissu situé dans le fond (76) soit supérieure à la longueur L2 de premier tissu situé dans la partie des parois longitudinales (720) et (721) en contact avec le fond.

Les présents inventeurs pensent que la géométrie du distributeur permet notamment d'améliorer la qualité du flux du métal liquide, de réduire les turbulences et d'améliorer la distribution de température.

Le premier tissu et le deuxième tissu sont avantageusement obtenus par tissage d'un fil comprenant essentiellement du carbone. Le tissage de fil graphite est particulièrement avantageux. Les tissus sont typiquement cousus l'un à l'autre. Il est possible également en lieu et place d'un premier et deuxième tissus d'utiliser un tissu diffuseur unique présentant au moins deux zones de tissage, plus ou moins denses. Il est avantageux pour la facilité du tissage que le fil comprenant du carbone soit revêtu d'une couche facilitant le glissement. Cette couche peut par exemple comprendre un polymère fluoré tel que le Teflon ou une polyamide telle que le xylon. Le premier tissu est sensiblement obturant. Typiquement il s'agit d'un tissu présentant des mailles de dimension inférieure à 0,5 mm, de préférence inférieure à 0,2 mm. Le second tissu est non obturant et permet le passage du métal en fusion. Typiquement, il s'agit d'un tissu présentant des mailles de dimension comprise entre 1 et 5 mm, de préférence de 2 à 4 mm. Dans un mode de réalisation de l'invention le premier tissu recouvre localement le second tissu, tout en étant en contact intime de façon à ne pas laisser d'interstice entre les deux tissus.

Avantageusement la plaque ainsi obtenue est ensuite transformée pour obtenir un produit corroyé. La plaque ainsi obtenue est ensuite homogénéisée avant ou après avoir optionnellement été usinée pour obtenir une forme pouvant être déformée à chaud. Dans un mode de réalisation, la plaque est usinée sous forme de plaque de laminage de façon à ensuite être déformée à chaud par laminage. Dans un autre mode de réalisation, la plaque est usinée sous forme de d'ébauche de forge de façon à ensuite être déformée à chaud par forgeage. Dans encore une autre mode de réalisation la plaque est usinée sous forme de billettes de façon à ensuite être déformée à chaud par extrusion. De préférence l'homogénéisation est réalisée à une température comprise entre 470 et 540°C pendant une durée comprise entre 2 et 30 heures.

On déforme à chaud et optionnellement à froid ladite forme ainsi homogénéisée pour obtenir un produit corroyé. La température de déformation à chaud est avantageusement au moins 350°C et de préférence au moins 400 °C. Le taux de déformation à chaud et optionnellement à froid, c'est-à-dire le rapport entre d'une part la différence entre l'épaisseur initiale, avant déformation mais après l'éventuel usinage, et l'épaisseur finale et d'autre part l'épaisseur initiale est inférieur à 85% et de préférence inférieur à 80 %. Dans un mode de réalisation lequel le taux de déformation lors de la déformation est inférieur à 75% et de préférence inférieur à 70 %.

Le produit corroyé ainsi obtenu est ensuite mis en solution et trempé. La température de mise en solution est avantageusement comprise entre 470 et 540°C et de préférence entre 490 et 530 °C et la durée est adaptée à l'épaisseur du produit.

Optionnellement on détensionne ledit produit corroyé ainsi mis en solution par déformation plastique avec une déformation d'au moins 1%. Dans le cas des produits laminés il est avantageux de détensionner par traction contrôlée ledit produit corroyé ainsi mis en solution avec un allongement permanent d'au moins 1% et de préférence compris entre 2 et 5%.

Enfin on fait subir un revenu au produit ainsi mis en solution et optionnellement détensionné. Le revenu est effectué en un ou plusieurs paliers à une température avantageusement comprise entre 130 et 160 °C pendant une durée de 5 à 60 heures. De préférence on obtient à l'issue du revenu un état métallurgique T8, tel que notamment T851, T83, T84, ou T85.

Les produits corroyés obtenus par le procédé selon l'invention présentent des propriétés avantageuses.

La moyenne logarithmique de fatigue des produits corroyés dont l'épaisseur est au moins 80 mm, obtenus par le procédé selon l'invention, mesurée à mi-épaisseur dans la direction

TL sur éprouvettes lisses selon la Figure la à une contrainte d'amplitude maximale de 242 MPa, une fréquence de 50 Hz, un rapport de contrainte R = 0,1 est au moins 250 000 cycles, avantageusement la propriété en fatigue est obtenue pour les produits corroyés obtenus par le procédé selon l'invention dont l'épaisseur est au moins 100 mm ou de préférence au moins 120 mm ou même au moins 140 mm.

Les produits corroyés selon l'invention d'épaisseur au moins 80 mm présentent également des propriétés en fatigue avantageuse pour des éprouvettes à trou, ainsi l'indice de qualité fatigue IQF obtenu sur des éprouvettes à trou Kt = 2,3 selon la Figure 1b à une fréquence de 50 Hz à l'air ambiant avec une valeur R = 0,1 est au moins 180 MPa et de préférence est au moins 190 MPa dans le sens T-L.

De plus les produits obtenus par le procédé selon l'invention ont des caractéristiques mécaniques statiques avantageuses. Ainsi pour les produits corroyés dont l'épaisseur est au moins 80 mm comprenant en % en poids, Cu : 3,0 - 3,9 ; Li : 0,7 - 1,3 ; Mg : 0,1 - 1,0, au moins un élément choisi parmi Zr, Mn et Ti, la quantité dudit élément, s'il est choisi, étant de 0,06 à 0,15 % en poids pour Zr, 0,05 à 0,8 % en poids pour Mn et de 0,01 à 0,15 % en poids pour Ti,; Ag : 0 - 0,7 ; Zn ≤ 0,25 ; Si ≤ 0,08 ; Fe ≤ 0,10 ; autres ≤ 0,05 chacun et ≤ 0,15 au total, reste aluminium, la limite d'élasticité mesurée à quart épaisseur dans le sens L est au moins 450 MPa et de préférence au moins 470 MPa et/ou la résistance à la rupture mesurée est au moins 480 MPa et de préférence au moins 500 MPa et/ou l'allongement est au moins 5% et de préférence au moins 6%.

Les produits corroyés obtenus par le procédé selon l'invention peuvent de manière avantageuse être utilisées pour réaliser des éléments de structure, de préférence des éléments de structure d'avion. Des éléments de structure d'avion préférés sont les longerons, nervures ou un cadres. L'invention est particulièrement avantageuse pour des pièces de forme complexe obtenues par usinage intégral, utilisées en particulier pour la fabrication d'ailes d'avion ainsi que pour n'importe quel autre usage pour lequel les propriétés des produits selon l'invention sont avantageuses.

### Exemple

Dans cet exemple, on a préparé des tôles fortes en alliage AA2050. Des plaques en alliage AA2050 ont été coulées par coulée semi-continue verticale à refroidissement direct. L'alliage a été préparé dans un four de fusion. Pour les exemples 1 à 7 on a utilisé un mélange KCl/LiCl en surface du métal liquide dans le four de fusion. Pour les exemples 8 à 9 on n'a pas utilisé de sel dans le four de fusion. Pour les exemples 8 à 9 l'atmosphère en contact avec le métal liquide avec une teneur en oxygène inférieure à 0,3 % en volume pour l'ensemble de l'installation de coulée. L'installation de coulée comprenait un capot disposé au-dessus du puits de coulée permettant de limiter la teneur en oxygène. Pour les essais 8 et 9 on avait en plus utilisé une aspiration (101) telle que la pression dans l'enceinte (10) était inférieure à la pression dans la chambre (65) et telle que la vitesse de l'atmosphère au travers des surfaces ouvertes du puits de coulée était au moins de 2 m/s. La teneur en oxygène a été mesurée à l'aide d'un oxymètre lors de la coulée. Par ailleurs, la teneur en hydrogène dans l'aluminium liquide a été mesurée à l'aide d'une sonde de type Alscan^{™} ·sous balayage d'azote. Deux types de distributeurs de métal liquide ont été utilisés. Un premier distributeur de type « Combo Bag » tel que décrit par exemple dans les Figures 2 à 6 de la demande internationale WO 99/44719, qui ne remet pas en cause l'invention, mais réalisé en tissu comprenant essentiellement du carbone, référencé ci-dessous « distributeur A » et un second distributeur tel que décrit figure 3 référencé ci-dessous « distributeur B » est réalisé en tissu de fil de graphite.
Les conditions de coulée des différents essais réalisés sont données dans le tableau 1.

**Table 1 - Conditions de coulée pour les différents essais**

| **Essai** | **H2 [ml/100g]** | **O2 mesuré au dessus du puits de coulée (% en volume)** | **Distributeur** |
|---|---|---|---|
| 1 | 0,41 | 0,3 | A |
| 2 | 0,43 | 0,1 | A |
| 3 | 0,37 | 0,1 | A |
| 4 | 0,33 | 0,1 | A |
| 5 | 0,35 | 0,4 | A |
| 6 | 0,38 | 0,3 | A |
| 7 | 0,47 | 0,7 | B |
| 8 | 0,34 | 0,1 | B |
| 9 | 0,29 | 0,1 | B |

Les plaques ont été homogénéisées 12 heures à 505°C, usinées jusqu'à une épaisseur d'environ 365 mm, laminées à chaud jusqu'à des tôles d'épaisseur finale comprise entre 154 et 158 mm, mises en solution à 504 °C, trempées et détensionnée par traction contrôlée avec un allongement permanent de 3,5%. Les tôles ainsi obtenues ont subi un revenu de 18 heures à 155 °C.

Les propriétés mécaniques statiques et de ténacité ont été caractérisées à quart-épaisseur. Les caractéristiques mécaniques statiques et la ténacité sont données dans le Tableau 2.

**Tableau 2 Caractéristiques mécaniques**

| **Essai** | **Epaisseur [mm]** | **Rm (L) MPa** | **Rp0,2 (L) MPa** | **A % (L)** |
|---|---|---|---|---|
| 1 | 158 | 528 | 495 | 6,5 |
| 2 | 155 | 538 | 507 | 7,0 |
| 3 | 155 | 525 | 493 | 8,3 |
| 4 | 158 | 528 | 497 | 7,0 |
| 5 | 158 | 529 | 495 | 6,0 |
| 6 | 158 | 527 | 496 | 6,8 |
| 7 | 154 | 514 | 486 | 8,3 |
| 8 | 158 | 533 | 502 | 6,3 |
| 9 | 158 | 542 | 512 | 5,8 |

Les propriétés en fatigue ont été caractérisées sur des éprouvettes lisses et sur des éprouvettes à trou pour certains échantillons prélevées à mi-épaisseur.

Pour les caractérisations de fatigue lisse, quatre éprouvettes, dont le schéma est donné en

Figure la, ont été testées à mi-épaisseur et mi-largeur dans le sens TL, les conditions de test étant σ = 242 MPa, R = 0,1. Certains tests ont été arrêtés après 200 000 cycles et d'autres tests ont été arrêtés après 300 000 cycles.

Pour les caractérisations de fatigue à trou, on a utilisé l'éprouvette reproduite sur la Figure 1b, dont la valeur Kₜ est 2,3. Les éprouvettes ont été testées à une fréquence de 50 Hz à l'air ambiant avec une valeur R = 0,1. Les courbes de Wöhler correspondantes sont présentées sur les Figures 6a et 6b. On a calculé l'indice de qualité de fatigue IQF.

**Tableau 3 - Résultats des essais en fatigue**

| **Essai** | **Résultats de fatigue lisse (nombre de cycles)** | | | | | **Résultats de fatigue à trou IQF (MPa), 50% rupture pour 100 000 cycles** | |
|---|---|---|---|---|---|---|---|
| | Eprouvette 1 | Eprouvette 2 | Eprouvette 3 | Eprouvette 4 | Moyenne lo garithmique | L-T | T-L |
| 1 | 101423 | 101761 | 116820 | 118212 | 109263 | | |
| 2 | 102570 | 140030 | 152120 | 178860 | 140600 | | |
| 3 | 112453 | 163422 | 152620 | 167113 | 147138 | 175 | 152 |
| 4 | 101900 | 110300 | 139400 | 144100 | 122580 | | |
| 5 | 93400 | 105000 | 112600 | 129900 | 109439 | | |
| 6 | 114000 | 116500 | 188100 | 195000 | 148564 | | |
| 7 | 192300 | >200000 | 189600 | >200000 | >195400 | 183 | 168 |
| 8 | >300000 | >300000 | >300000 | >300000 | >300000 | 186 | 196 |
| 9 | >300000 | >300000 | >300000 | >300000 | >300000 | | |

La combinaison d'une teneur en hydrogène inférieure à 0,4 ml/100g d'une teneur en oxygène mesurée au-dessus de la surface liquide inférieure à 0,3 % en volume et du distributeur B permet d'atteindre un excellent niveau de performance en fatigue. Ces résultats sont présentés sur la Figure 5.

**Tableau 3 - Résultats des essais en fatigue**

| **Essai** | **Résultats de fatigue lisse (nombre de cycles)** | | | | | **Résultats de fatigue à trou IQF (MPa), 50% rupture pour 100 000 cycles** | |
|---|---|---|---|---|---|---|---|
| | Eprouvette 1 | Eprouvette 2 | Eprouvette 3 | Eprouvette 4 | Moyenne logarithmique | L-T | T-L |
| 1 | 101423 | 101761 | 116820 | 118212 | 109263 | | |
| 2 | 102570 | 140030 | 152120 | 178860 | 140600 | | |
| 3 | 112453 | 163422 | 152620 | 167113 | 147138 | 175 | 152 |
| 4 | 101900 | 110300 | 139400 | 144100 | 122580 | | |
| 5 | 93400 | 105000 | 112600 | 129900 | 109439 | | |
| 6 | 114000 | 116500 | 188100 | 195000 | 148564 | | |
| 7 | 192300 | >200000 | 189600 | >200000 | >195400 | 183 | 168 |
| 8 | >300000 | >300000 | >300000 | >300000 | >300000 | 186 | 196 |
| 9 | >300000 | >300000 | >300000 | >300000 | >300000 | | |

La combinaison d'une teneur en hydrogène inférieure à 0,4 ml/100g d'une teneur en oxygène mesurée au-dessus de la surface liquide inférieure à 0,3 % en volume et du distributeur B permet d'atteindre un excellent niveau de performance en fatigue. Ces résultats sont présentés sur la Figure 5.

## Revendications

1. Distributeur destiné à la coulée semi-continue de plaques en alliage d'aluminium en tissu comprenant essentiellement du carbone, comprenant une face inférieure (76), une face supérieure définissant l'orifice par lequel le métal liquide est introduit (71) et une paroi de section substantiellement rectangulaire, la paroi comprenant deux parties longitudinales parallèles à la largeur W (720, 721) et deux parties transversales parallèles à l'épaisseur T (730, 731) lesdites parties transversales et longitudinales étant formées d'au moins deux tissus, un premier tissu présentant des mailles de dimension inférieure à 0.5 mm et semi-rigide (77) assurant le maintien de la forme du distributeur pendant la coulée et un second tissu non obturant (78) permettant le passage et la filtration du liquide, lesdits premier et deuxième tissu étant liés l'un à l'autre sans recouvrement ou avec recouvrement et sans interstice les séparant, ledit premier tissu couvrant de façon continue au moins 30 % de la surface desdites parties de paroi (720, 721, 730, 731) et positionnable de manière à ce que la surface liquide soit en contact avec lui sur l'ensemble de la section et **caractérisé en ce que** la portion de surface couverte par le premier tissu est comprise entre entre 50 et 80 % pour les parties longitudinales (720) et (721), et entre 40 et 60 % pour les parties latérales (730, 731) et entre 50 et 80 % pour le fond (76).

2. Distributeur selon la revendication 1 **caractérisé en ce que** le premier tissu a une hauteur, h1, mesurée à partir de la face supérieure sur la circonférence de la paroi (720, 721, 730, 731) telle que h1 ≥ 0,3 h et de préférence h1 ≥ 0,5 h, où h désigne la hauteur totale de la paroi du distributeur.

3. Distributeur selon la revendication 1 ou la revendication 2 **caractérisé en ce que** la section de sa paroi évolue linéairement en fonction de la hauteur h, typiquement de façon à ce que la surface de la face inférieure (76) du distributeur soit supérieure ou inférieure d'au plus 10% à la surface de la face supérieure (71) du distributeur.

4. Distributeur selon une quelconque des revendications 1 à 3 **caractérisé en ce que** la longueur L1 de premier tissu situé dans le fond (76) soit supérieure à la longueur L2 de premier tissu situé dans la partie des parois longitudinales (720) et (721) en contact avec le fond.

5. Distributeur selon une quelconque des revendications 1 à 4 **caractérisé en ce que** le premier tissu présente des mailles de dimension inférieure à 0,2 mm et /ou le second tissu est non obturant et permet le passage du métal en fusion, typiquement présentant des mailles de dimension comprise entre 1 et 5 mm, de préférence de 2 à 4 mm.

6. Procédé de fabrication d'un produit corroyé en alliage d'aluminium comprenant les étapes dans lesquelles
(a) on élabore un bain de métal liquide en alliage comprenant, en % en poids, Cu : 2,0 - 6,0; Li: 0,5 - 2,0; Mg : 0- 1,0; Ag: 0 - 0,7; Zn 0 - 1,0; et au moins un élément choisi parmi Zr, Mn, Cr, Sc, Hf et Ti, la quantité dudit élément, s'il est choisi, étant de 0,05 à 0,20 % en poids pour Zr, 0,05 à 0,8 % en poids pour Mn, 0,05 à 0,3 % en poids pour Cr et pour Sc, 0,05 à 0,5 % en poids pour Hf et de 0,01 à 0,15 % en poids pour Ti, Si ≤ 0,1 ; Fe ≤ 0,1; autres ≤ 0,05 chacun et ≤ 0,15 au total, reste aluminium,
(b) on coule ledit alliage par coulée semi-continue verticale pour obtenir une plaque d'épaisseur T et de largeur W de telle façon que, lors de la solidification,
- la teneur en hydrogène dudit bain de métal liquide (1) soit inférieure à 0,4 ml/100g,
- la teneur en oxygène mesurée au-dessus de la surface liquide (14,15) soit inférieure à 0,5 % en volume,
- le distributeur utilisé (7) pour la coulée est un distributeur selon l'une quelconque des revendications 1 à 5.
(c) on homogénéise avant ou après avoir optionnellement usiné ladite plaque pour obtenir une forme pouvant être déformée à chaud
(d) on déforme à chaud et optionnellement à froid ladite forme ainsi homogénéisée pour obtenir un produit corroyé,
(e) on met en solution et on trempe ledit produit corroyé,
(f) optionnellement on détensionne ledit produit corroyé ainsi mis en solution par déformation plastique avec une déformation d'au moins 1%,
(g) on fait subir un revenu au dit produit ainsi mis en solution et optionnellement détensionné.

7. Procédé selon la revendication 6 dans lequel la teneur en oxygène de l'atmosphère en contact avec le bain de métal liquide dans le four de fusion lors des étapes de dégazage, filtration est inférieure à 0,5 % en volume et de préférence dans lequel la teneur en oxygène de l'atmosphère en contact avec le bain de métal liquide est inférieure à 0,5 % en volume pour l'ensemble de l'installation de coulée.

8. Procédé selon une quelconque des revendications 6 ou 7 dans lequel un couvercle (62) recouvre la surface liquide lors de la solidification (14,15), ledit couvercle comprenant préférentiellement des joints (61) pour assurer une étanchéité avec la table de coulée (32) et dans lequel un gaz inerte (9) est introduit dans la chambre (65) définie entre le couvercle et la table de coulée et dans lequel on maintient une aspiration dans le puits de coulée (10) grâce à une pompe (101), préférentiellement de façon à ce que la pression dans l'enceinte (10) soit inférieure à la pression dans la chambre (65).

9. Procédé selon une quelconque des revendications 6 à 8 dans lequel on n'utilise pas de sel fondu contenant du lithium dans l'ensemble de l'installation de coulée.

10. Procédé selon une quelconque des revendications 6 à 9 dans lequel ladite déformation à chaud et/ou à froid est effectuée par filage, laminage et/ou forgeage.

11. Procédé selon une quelconque des revendications 6 à 10 dans lequel le taux de déformation lors de l'étape (d) est inférieur à 85% et de préférence inférieur à 80 %.

12. Procédé selon une quelconque des revendications 6 à 7 dans lequel l'alliage comprend, en % en poids, Cu : 3,0 - 3,9 ; Li : 0,7 - 1,3 ; Mg : 0,1 - 1,0, au moins un élément choisi parmi Zr, Mn et Ti, la quantité dudit élément, s'il est choisi, étant de 0,06 à 0,15 % en poids pour Zr, 0,05 à 0,8 % en poids pour Mn et de 0,01 à 0,15 % en poids pour Ti, Ag : 0 - 0,7 ; Zn ≤ 0,25 ; Si ≤ 0,08 ; Fe ≤ 0,10; autres ≤ 0,05 chacun et ≤ 0,15 au total.

## Patentansprüche

1. Verteilergefäß zum halbkontinuierlichen Stranggießen von Barren aus Aluminiumlegierung aus einem Gewebe, das im Wesentlichen Kohlenstoff aufweist, mit einer Unterseite (76), einer die Öffnung, über die das flüssige Metall eingebracht wird, definierende Oberseite (71), und einer Wand mit im Wesentlichen rechteckigem Querschnitt, wobei die Wand zwei Längsabschnitte parallel zur Breite W (720, 721) und zwei Querabschnitte parallel zur Dicke T (730, 731) aufweist, wobei die Quer- und Längsabschnitte aus mindestens zwei Geweben gebildet sind, einem halbstarren ersten Gewebe (77) mit einer Maschengröße kleiner 0,5 mm, welches die Formbeständigkeit des Gefäßes während des Gießens gewährleistet, und einem nicht abdichtenden zweiten Gewebe (78), welches den Durchfluss und die Filtration der Flüssigkeit ermöglicht, wobei das erste und zweite Gewebe ohne Überlappung oder mit Überlappung und ohne Spalt dazwischen miteinander verbunden sind, wobei das erste Gewebe mindestens 30 % der Oberfläche der Wandabschnitte (720, 721, 730, 731) kontinuierlich bedeckt und so positioniert ist, dass die Flüssigkeitsoberfläche über den gesamten Querschnitt mit ihm in Kontakt ist, und **dadurch gekennzeichnet, dass** der vom ersten Gewebe bedeckte Oberflächenteil zwischen 50 und 80 % für die Längsabschnitte (720) und (721), und zwischen 40 und 60 % für die Seitenabschnitte (730, 731), und zwischen 50 und 80 % für den Boden (76) beträgt.

2. Verteilergefäß nach Anspruch 1, **dadurch gekennzeichnet, dass** das erste Gewebe eine ab der Oberseite über den Umfang der Wand (720, 721, 730, 731) gemessene Höhe h1 hat, die so gewählt ist, dass h1 ≥ 0,3 h und vorzugsweise h1 ≥ 0,5 h, wobei h die Gesamthöhe der Wand des Verteilergefäßes bezeichnet.

3. Verteilergefäß nach Anspruch 1 oder Anspruch 2, **dadurch gekennzeichnet, dass** sich der Querschnitt seiner Wand in Abhängigkeit von der Höhe h linear typischerweise so verändert, dass die Oberfläche der Unterseite (76) des Verteilergefäßes um höchstens 10 % größer oder kleiner ist als die Oberfläche der Oberseite (71) des Verteilergefäßes.

4. Verteilergefäß nach irgendeinem der Ansprüche 1 bis 3, **dadurch gekennzeichnet, dass** die Länge L1 des am Boden (76) befindlichen ersten Gewebes größer ist als die Länge L2 des zweiten Gewebes, das sich im Bereich der mit dem Boden in Kontakt stehenden Längswände (720) und (721) befindet.

5. Verteilergefäß nach irgendeinem der Ansprüche 1 bis 4, **dadurch gekennzeichnet, dass** das erste Gewebe Maschen mit einer Maschengröße kleiner 0,2 mm aufweist und/oder das zweite Gewebe nicht abdichtend ist und den Durchfluss des schmelzflüssigen Metalls ermöglicht, wobei es typischerweise Maschen mit einer Maschengröße im Bereich zwischen 1 und 5 mm, vorzugsweise von 2 bis 4 mm aufweist.

6. Verfahren zur Herstellung eines Kneterzeugnisses aus Aluminiumlegierung mit den Schritten:
(a) Herstellen eines Flüssigmetallbads aus einer Legierung mit, in Gewichtsprozent, Cu: 2,0 - 6,0 ; Li: 0,5 - 2,0 ; Mg: 0 - 1,0 ; Ag: 0 - 0,7 ; Zn: 0 - 1,0; und mindestens einem Element gewählt unter Zr, Mn, Cr, Sc, Hf und Ti, wobei die Menge dieses Elements, falls gewählt, 0,05 bis 0,20 Gew.-% für Zr, 0,05 bis 0,8 Gew.-% für Mn, 0,05 bis 0,3 Gew.-% für Cr und für Sc, 0,05 bis 0,5 Gew.-% für Hf und 0,01 bis 0,15 Gew.-% für Ti beträgt, Si ≤ 0,1; Fe ≤ 0,1; weitere Elemente jeweils ≤ 0,05 und insgesamt ≤ 0,15,
(b) Vergießen der Legierung durch halbkontinuierliches Vertikalstranggießen zu einem Barren mit der Dicke T und der Breite W, derart, dass bei der Erstarrung
- der Gehalt an Wasserstoff des Flüssigmetallbads (1) weniger als 0,4 ml/100 g beträgt,
- der über der Flüssigkeitsoberfläche (14, 15) gemessene Gehalt an Sauerstoff weniger als 0,5 Vol.-% beträgt,
- das beim Gießen verwendete Verteilergefäß (7) ein Verteilergefäß nach irgendeinem der Ansprüche 1 bis 5 ist.
c) Homogenisieren vor oder nach einem eventuellen Bearbeiten des Barrens, um eine Form zu erhalten, die warmumgeformt werden kann,
d) Warm- und eventuell Kaltumformen der homogenisierten Form, um ein Kneterzeugnis zu erhalten,
(e) Lösungsglühen und Abschrecken des Kneterzeugnisses,
(f) eventuell spannungsarm Recken des lösungsgeglühten Kneterzeugnisses durch plastische Verformung mit einer Verformung von mindestens 1%,
g) Auslagern des lösungsgeglühten und eventuell spannungsarm gereckten Erzeugnisses.

7. Verfahren nach Anspruch 6, bei dem der Sauerstoffgehalt der mit dem Flüssigmetallbad im Schmelzofen bei den Entgasungs-/Filtrationsschritten in Kontakt stehenden Atmosphäre weniger als 0,5 Vol.-% beträgt und bei dem vorzugsweise der Sauerstoffgehalt der mit dem Flüssigmetallbad in Kontakt stehenden Atmosphäre weniger als 0,5 Vol.-% für die gesamte Gießanlage beträgt.

8. Verfahren nach irgendeinem der Ansprüche 6 oder 7, bei dem ein Deckel (62) die Flüssigkeitsoberfläche bei der Erstarrung (14, 15) abdeckt, wobei der Deckel vorzugsweise Dichtungen (61) aufweist, um eine Abdichtung zum Gießtisch (32) zu gewährleisten, und bei dem ein Inertgas (9) in die zwischen dem Deckel und dem Gießtisch definierte Kammer (65) eingeblasen wird und im Gießschacht (10) mit einer Pumpe (101) ein Absaugen aufrecht erhalten wird, damit vorzugsweise der Druck im Schacht (10) geringer ist als der Druck in der Kammer (65).

9. Verfahren nach irgendeinem der Ansprüche 6 bis 8, bei dem in der gesamten Gießanlage keine Lithium enthaltende Salzschmelze verwendet wird.

10. Verfahren nach irgendeinem der Ansprüche 6 bis 9, bei dem das Warm- bzw. Kaltumformen durch Strangpressen, Walzen und/oder Schmieden erfolgt.

11. Verfahren nach irgendeinem der Ansprüche 6 bis 10, bei dem der Umformungsgrad beim Schritt (d) weniger als 85 % und vorzugsweise weniger als 80 % beträgt.

12. Verfahren nach irgendeinem der Ansprüche 6 bis 7, bei dem die Legierung aufweist, in Gew.-%, Cu: 3,0 - 3,9 ; Li: 0,7 - 1,3 ; Mg: 0,1 - 1,0, mindestens ein Element gewählt unter Zr, Mn und Ti, wobei die Menge dieses Elements, falls gewählt, 0,06 bis 0,15 Gew.-% für Zr, 0,05 bis 0,8 Gew.-% für Mn und 0,01 bis 0,15 Gew.-% für Ti beträgt, Ag: 0 - 0,7 ; Zn ≤ 0,25; Si ≤ 0,08; Fe ≤ 0,10; weitere Elemente jeweils ≤ 0,05 und insgesamt ≤ 0,15.

## Claims

1. Dispenser used for semi-continuous casting of aluminium alloy slabs made of fabric comprising essentially carbon, having a lower face (76), an upper face defining the opening through which the molten metal is introduced (71) and a wall of substantially rectangular section, the wall comprising two longitudinal portions parallel with width W (720, 721) and two transverse portions parallel with thickness T (730, 731), said transverse and longitudinal portions being formed from at least two fabrics, a first fabric having mesh sizes of less than 0.5 mm and semi-rigid (77) ensuring that the dispenser keeps its shape during casting, and a second non-sealing fabric (78) allowing the passage and filtration of liquid, said first and second fabrics being bonded to each other without overlap or with overlap and no gap separating them, said first fabric continuously covering at least 30% of the surface of said wall portions (720, 721, 730, 731) and being positioned so that the liquid surface is in contact therewith over the entire section, and **characterized in that** the surface area covered by the first fabric is between 50 and 80% for the longitudinal portions (720) and (721), and between 40 and 60% for the lateral portions (730, 731) and between 50 and 80% for the base (76).

2. Dispenser according to claim 1 **characterized in that** the first fabric has a height h1 as measured from the upper face on the circumference of the wall (720, 721, 730, 731) such that h1 ≥ 0.3 h and preferably h1 ≥ 0.5 h, where h is the total height of the wall of the dispenser.

3. Dispenser according to claim 1 or claim 2 **characterized in that** the section of the wall changes linearly as a function of height h, typically so that the surface of the lower face (76) of the dispenser is higher or lower by at most 10% than the surface of the upper face (71) of the dispenser .

4. Dispenser according to any of claims 1 to 3 **characterized in that** length L1 of the first fabric located in the base (76) is greater than length L2 of the first fabric in the portion of the longitudinal walls (720) and (721) in contact with the base.

5. Dispenser according to any of claims 1 to 4 **characterized in that** the first fabric has a mesh size of less than 0.2 mm and/or the second fabric is non-sealing and allows molten metal to pass through, typically having a mesh size of between 1 and 5 mm, preferably 2 to 4 mm.

6. Method of manufacturing an aluminium alloy wrought product comprising steps in which
(a) a bath of molten alloy metal is prepared comprising, as a percentage by weight, Cu: 2.0 - 6.0; Li: 0.5 - 2.0, Mg: 0 - 1.0; Ag: 0 - 0.7; Zn 0 - 1.0; and at least one element selected from Zr, Mn, Cr, Sc, Hf and Ti, the amount of said element, if selected, being 0.05 to 0.20 by weight for Zr, 0.05 to 0.8% by weight for Mn, 0.05 to 0.3 by weight for Cr and for Sc, 0.05 to 0.5 by weight Hf and 0.01 to 0.15% by weight for Ti, Si ≤ 0.1; Fe ≤ 0.1; others ≤ 0.05 each and ≤ 0.15 in total, the rest aluminium,
(b) said alloy is cast by semi-continuous vertical casting to obtain a slab of thickness T and width W so that upon solidification,
- the hydrogen content of said molten metal bath (1) is less than 0.4 ml/100g,
- the oxygen content measured above the liquid surface (14,15) is less than 0.5% by volume,
- the dispenser used (7) for casting is a dispenser according to any one of claims 1 to 5.
(c) said slab is homogenized before or after optionally machining it to get a shape that can be hot-worked
(d) said shape, homogenized in this way, is hot worked and optionally cold worked to obtain a wrought product,
(e) said wrought product undergoes solution heat treatment and quenching,
(f) optionally said wrought product that has undergone solution heat treatment is stress-relieved by plastic deformation with a deformation of at least 1 %.
(g) said solution heat-treated and optionally stress-relieved product is subjected to ageing.

7. Method according to claim 6 wherein the oxygen content of the atmosphere in contact with the liquid metal bath in the melting furnace during the degassing step, filtration is less than 0.5% by volume and preferably wherein the oxygen content of the atmosphere in contact with the liquid metal bath is less than 0.5% by volume for the entire casting facility.

8. Method according to either of claims 6 or 7 wherein a lid (62) covers the liquid surface during solidification (14,15), said lid preferably comprising seals (61) to ensure pressure tightness with the casting table (32) and wherein an inert gas (9) is introduced into the chamber (65) defined between the lid and the casting table and wherein suction is maintained in the casting pit (10) by means of a pump (101), preferably so that the pressure within the containment (10) is less than the pressure in the chamber (65).

9. Method according to any of claims 6 to 8 in which a molten salt containing lithium is not used throughout the entire casting facility.

10. Method according to any of claims 6 to 9 in which said hot and/or cold working is performed by extrusion, rolling and/or forging.

11. Method according to any of claims 6 to 10 in which the deformation ratio during step (d) is lower than 85% and preferably lower than 80%.

12. Method according to any of claims 6 to 7 in which the alloy comprises, as a percentage by weight, Cu: 3.0 - 3.9; Li: 0.7 - 1.3, Mg: 0.1 to 1.0, at least one element selected from Zr, Mn and Ti, the amount of said element, if selected, is from 0.06 to 0.15 by weight for Zr, 0.05 to 0.8 by weight for Mn and 0.01 to 0.15% by weight for Ti; Ag: 0 - 0.7; Zn ≤ 0.25; Si ≤ 0.08; Fe ≤ 0.10; others ≤ 0.05 each and ≤ 0.15 in total.
